# EUROPÄISCHE PATENTANMELDUNG

(11) **EP 1 507 026 A1**
(43) Veröffentlichungstag der Anmeldung: **16.02.2005**
(21) Anmeldenummer: 03018449.3
(22) Anmeldetag: 14.08.2003
(51) Int. Cl.: C23C 18/16, C25D 3/04

(54) **Verfahren zur selektiven oder vollständigen Inertisierung von Werkstücken und Anlagenteilen mittels nicht reaktiver Beschichtungen**

(71) Anmelder: ENTHONE INC., West Haven, Connecticut 06516 (US)
(72) Erfinder: Hosrsthemke, Helmut, 42697 Solingen (DE); Möbius,Andreas Prof.Dr., 41564 Kaarst (DE); Kleinfeld, Marlies Dr., 42369 Wuppertal (DE)
(74) Vertreter: Stenger, Watzke & Ring Patentanwälte

(57) **Zusammenfassung**

Die Erfindung betrifft ein Verfahren zur selektiven oder vollständigen Inertisierung von Substraten, Werkstücken und Anlagenteilen mittels nicht reaktiver Beschichtungen im chemischen Abscheideprozeß von Metallen. Zu diesem Zweck wird erfindungsgemäß aus einem einen Fluorid aufweisenden Aktivator sowie Chrom enthaltenen Elektrolyten eine in Bezug auf die anschließende Metallisierung nicht reaktive Beschichtung auf den chemisch nicht zu metallisierenden Stellen des Substrats, der Werkstücke oder Anlagenteile elektrolytisch abgeschieden. Vorteilhafterweise läßt sich nach der anschließenden chemischen Metallisierung der Substrate, Werkstücke oder Anlagenteile die inerte, nicht reaktive Beschichtung mittels verdünnter Säuren oder alkalischer Medien ohne manuellen Aufwand entfernen.

## Beschreibung

Diese Erfindung betrifft ein Verfahren zur selektiven oder vollständigen Inertisierung von Substraten, Werkstücken und Anlagenteilen mittels nicht reaktiver Beschichtungen im chemischen Abscheideprozeß von Metallen.

Neben elektrolytischen Verfahren zur Metallisierung von Grundwerkstoffen sind sogenannte stromlose Beschichtungsverfahren (electroless plating) seit langem bekannt. Unter außenstromloser oder auch chemischer Metallisierung ist eine chemische Oberflächenveredlung von nahezu allen Metallen und vielen Nichtleitern zu verstehen. Sie unterscheidet sich in ihren chemischen und mechanischen Merkmalen wesentlich von galvanisch aufgebrachten Metallüberzügen. So beruht die stromlose Beschichtung mit Metallen auf einem autokatalytischen Prozeß. Bei einem solchen Beschichtungsverfahren findet eine Reaktion an katalytisch wirkenden Oberflächen statt. Hierbei werden die im Abscheidebad (Elektrolyten) enthaltenen Metallionen zu elementarem Metall reduziert, während zumindest ein im Elektrolyten enthaltenes Reduktionsmittel oxidiert wird.

Für die selektive Beschichtung von Substraten, Werkstücken oder Anlagenteilen, mit Metallen ist es daher erforderlich, die Bereiche, die nicht metallisiert werden sollen, mit einem nicht katalytisch wirkenden respektive nicht elektrisch leitfähigem Material abzudecken, bzw. zu inertisieren. Aus den im Stand der Technik bereits bekannten Verfahren zur chemischen Vernickelung ist zu entnehmen, daß einzelne Bauteile der zu verwendenden Prozeßapparatur, wie beispielsweise der Behälter für das Abscheidebad, die Gestelle für die zu beschichtenden Substrate etc., vor der Benutzung passiviert werden, um eine ungewollte Beschichtung mit Nickel und zudem einen unnötigen Verbrauch des Elektrolyten zu vermeiden. Hierzu werden die zumeist aus Edelstahl bestehenden Anlagenteile wie z. B. Tanks, Pumpen, Heizkörper oder Rührwerke etc., üblicherweise durch die Behandlung mit konzentrierter Salpetersäure passiviert. Darüber hinaus wird zur Aufrechterhaltung des passiven Zustands ein anodisches Potential am Anlagenteil angelegt. Trotz dieser Maßnahmen ist es jedoch erforderlich, in regelmäßigen Zeitabständen die Behandlung mit Salpetersäure zu wiederholen. Dies stellt jedoch für den Beschichtungsbetrieb einen erheblichen kosten- und zeitintensiven Aufwand dar, da zum einen die Produktion unterbrochen werden muß und, da es sich bei Salpetersäure um einen Gefahrstoff handelt, zum anderen aufwendige Sicherheitsmaßnahmen zum Schutz der Umwelt und des Personals ergriffen werden müssen.

Des weiteren sind im Stand der Technik Verfahren bekannt, worin eine derartige Abdeckung von nicht zu metallisierenden Bereichen eines Werkstückes üblicherweise durch die Verwendung von Lacken oder Kunststoffmaterialien erfolgt. Diese Verfahren zur selektiven Abdeckung bzw. Passiverung stellen jedoch gleichfalls einen erheblichen prozeßbezogenen Aufwand dar. Zudem führt eine eventuell nachfolgende Entfernung der Passivierungsschicht sowie die Beseitigung der zumeist kaum recycelfähigen Reststoffe zu hohen Entsorgungskosten.

Der Erfindung liegt daher die **Aufgabe** zugrunde, ein Verfahren zur selektiven oder vollständigen Ausbildung einer inerten Beschichtung auf Substraten, Werkstoffen oder Anlagenteilen, auf der ein chemischer Metallabscheideprozeß nicht starten kann, im Prozeß der stromlosen Abscheidung von Metallen bereitzustellen, wobei eine unerwünschte Beschichtung bestimmter Bereiche der Werkstücke oder Anlagenteilen ohne erheblichen kosten- und zeitintensiven Aufwand vermieden wird.

Die Aufgabe wird erfindungsgemäß durch ein Verfahren zur selektiven oder vollständigen Inertisierung von Substraten, Werkstücken oder Anlagenteilen im Abscheideprozeß von Metallen gelöst, daß die Behandlung eines Substrats, Werkstück oder Anlagenteil, mit einer Aktivierungslösung und die elektrolytische Abscheidung einer haftfesten Inertisierungsschicht auf nicht zu metallisierenden Bereichen umfaßt.

Durch das erfindungsgemäße Verfahren werden die im Stand der Technik bekannten Nachteile bei der selektiven Metallisierung durch die elektrolytische Abscheidung einer Inertisierungsschicht beseitigt. Die durchschnittlichen Beschichtungszeiten wurden durch die vereinfachte Durchführung der Inertisierung erheblich verkürzt, die Entsorgungskosten minimiert und dadurch ein erheblich wirtschaftlicherer Prozeß erzielt. Dies liegt vornehmlich in der vorteilhaften Zusammensetzung des zur Inertisierung eingesetzten Elektrolyten begründet. Überraschenderweise stellte sich heraus, daß insbesondere durch den Einsatz von Chrom aufweisenden Elektrolyten sich elektrolytisch eine Inertisierungsschicht auf dem nicht zu metallisierenden Bereich eines Substrates abscheiden läßt, die ein völlig inertes Verhalten in einer Prozeßlösung zur chemischen Abscheidung von typischen Metallen wie Nickel, Kupfer, Silber, Gold, Zinn etc. zeigt. Selbst im elektrischen Kontakt mit Oberflächen, die der autokatalytischen Reaktion der stromlosen Abscheidung von Metallen unterliegen (z. B. die nicht beschichteten Bereiche eines Werkstücks oder Anlagenbauteile etc.), kommt es zu keiner Aktivierung und damit auch zu keiner unerwünschten Beschichtung der inertisierten Bereiche.

Eine erfindungsgemäße selektive oder vollständige inerte Beschichtung kann vorteilhafterweise auf den unterschiedlichsten Substraten erfolgen. Somit ist eine Beschichtung von Werkstücken oder Anlagenbauteilen aus Metall und/oder Metallverbindungen oder auch Kunststoffen möglich, wobei die Kunststoffe vorher nach anderen Verfahren metallisiert wurden. Diese Metallisierung kann bereits teilweise oder selektiv erfolgt sein.

Ein weiterer Vorteil des erfindungsgemäßen Verfahrens ist, daß der Abscheideprozeß von Metallen durch eine erfindungsgemäße Passivierung der verwendeten Anlagenbauteile zusätzlich wirtschaftlicher gestaltet werden kann. So wird vorteilhafterweise durch die Inertisierung des den Elektrolyten zur stromlosen Metallisierung aufweisenden Behältnisses die durchschnittliche Lebensdauer des Elektrolytbades erheblich verlängert sowie die Durchführung der Metallisierung vereinfacht, da unter anderem das Anlegen eines anodischen Potentials zur Aufrechterhaltung des passiven Zustands entfällt. Zudem können die Sicherheitsmaßnahmen eingeschränkt und entsprechend Kosten minimiert werden. Vorteilhafterweise werden insbesondere Anlagenbauteile, bestehend aus Metall und/oder Metallverbindungen, vorzugsweise Stahl, besonders bevorzugt Edelstahl, wie beispielsweise die Behälter für die Abscheidebäder oder die Gestelle für die zu beschichtenden Werkstücke mit einer nicht reaktiven Oberfläche inertisiert. Eine solche Inertisierung ermöglicht den Einsatz von weitaus kostengünstigeren Materialien wie konventionellen Stählen anstelle der sehr teuren Edelstähle.

Je nachdem welche Substrate selektiv inertisiert respektive metallisiert werden sollen, bzw. welche zusätzlichen Eigenschaften die Metallschichten aufweisen sollen, werden die Substrate vor der Inertisierung aktiviert. Dies ist insbesondere bei nicht leitfähigen Substraten notwendig. Die Aktivierung der Substrate kann auf herkömmlicher Art und Weise erfolgen. Vorteilhafterweise erfolgt die Aktivierung gleichzeitig mit dem Inertisierungsschritt. In diesem Zusammenhang hat es sich als vorteilhaft erwiesen, den zur Inertisierung bereitgestellten Elektrolyten mit Fluoriden und/oder fluorhaltigen Verbindungen zu versetzen, um eine ausreichende Aktivierung der Werkstoffoberfläche, insbesondere von Edelstahloberflächen zu erreichen und somit eine haftfeste Belegung mit der Inertisierungsschicht zu gewährleisten.

Der Vorgang der Inertisierung erfolgt durch elektrolytische Abscheidung einer nicht reaktiven Beschichtung aus einem geeigneten Elektrolyten, welcher vorzugsweise Chrom aufweist, unter Anlegen eines Kathodenstroms. Üblicherweise sind zur Abscheidung von chromaufweisenden Schichten (insbesondere in sogenannten Chrombädern) bei Temperaturen im Bereich von 40 bis 70° C Stromdichten im Bereich von 10 bis 50 A/dm² erforderlich. Da hieraus jedoch ein erheblicher Gesamtstrom resultiert, der nicht in jedem Fall bzw. für jeden Inertisierungsvorgang einen angemessenen Aufwand darstellt, hat es sich als vorteilhaft erwiesen, die Inertisierungsschicht in einem geringen Stromdichtebereich abzuscheiden. Vorteilhafterweise wird ein Elektrolyt verwendet, der bei niedrigen Temperaturen, vorzugsweise im Bereich von 15 bis 40°C, eine haftfeste Belegung mit einer erfindungsgemäßen nicht reaktiven Beschichtung unterhalb einer Stromdichte von 10 A/dm², vorzugsweise unterhalb von 5 A/dm², ermöglicht. Dies können sogenannte Kaltchrombäder sein. Prinzipiell sind auch anders aufgebaute Chrombäder auf der Basis von Chrom-(III)-Verbindungen einsetzbar, so z.B. Bädern der Firma Enthone mit dem Namen Trichrolyte.

Eine anschließende stromlose Metallisierung der nicht inertisierten Bereiche des Substrats kann auf eine herkömmliche Art und Weise erfolgen. Vorteilhafterweise wird hierzu ein Elektrolyt verwendet, der üblicherweise bei der stromlosen Metallisierung Anwendung findet.

Die selektiv aufgebrachte Inertisierungsschicht kann zudem im Anschluß an die stromlose Metallisierung auf einfache Art und Weise ohne manuellen Aufwand entfernt werden. Dies kann durch Eintauchen in eine verdünnte Säure, oder wenn eine derartige Säure eine Gefahr für das Substrat darstellt, durch Eintauchen in eine alkalische Lösung unter Verwendung eines anodischen Stroms bis zur vollständigen Entfernung der Passivierungsschicht erfolgen.

Zur detaillierten Darstellung der Erfindung wird im folgenden eine bevorzugte Ausführungsform des erfindungsgemäßen Verfahrens beschrieben, auf welche sich die Erfindung jedoch nicht beschränken läßt.

### Beispiel:

Der erfindungsgemäße Elektrolyt zur Herstellung einer selektiven nicht reaktiven Beschichtung auf einem Substrat im Abscheideprozeß von Metallen setzt sich im Grunde aus einer Fluorid und/oder Fluoridverbindung aufweisenden Aktivierungslösung sowie einem oder mehreren Chrombasissalzen, vorzugsweise Chromsäure oder dreiwärtige Chromverbindungen zusammen.

Bei einer Badtemperatur von 20°C und einer angelegten Spannung von 3 A/dm² wurden aus einem Elektrolyten der Zusammensetzung
200 bis 300 g/l Chrom (VI) Oxid
1 bis 3 g/l konzentrierte Schwefelsäure
0,02 bis 0,3 g/l Fluorid
0,2 bis 3 g/l Methansulfonsäure bzw. Methansulfonsäurederivate
glatte, dicke Schichten ohne Schichtdickenbegrenzung abgeschieden.

Anwendungsbeispiele für das erfindungsgemäße Verfahren sowie den erfindungsgemäßen Elektrolyten sind die Beschichtung von Edelstählen mit, in Bezug auf die anschließende Metallisierung, inerten Chromschichten. Hierbei kann auf die gemäß Stand der Technik übliche Verwendung eines Schlagnickelbades verzichtet werden. Eine direkte selektive oder vollständige Beschichtung mit einer inerten Chromschicht ist möglich. In einer weiteren günstigen Anwendung des erfindungsgemäßen Verfahrens und Elektrolyten ist die Beschichtung des Innenraums von Behältern für chemischen Metallisierungsbädern zur Verhinderung einer Metallisierung dieser Flächen. Hierbei kann der Behälter vorteilhafterweise mit dem erfindungsgemäßen Elektrolyten bis zur maximalen Füllhülle befüllt werden und anschließend eine entsprechende Spannung an den Behälter für chemische Metallisierungsbäder angelegt werden. Besonders vorteilhaft ist hierbei das auf die Verwendung von weitaus teuren Edelstählen für Behälter, Pumpen, Heizungen, Rührwerken etc. verzichtet werden kann, da die mittels des erfindungsgemäßen Elektrolyten beschichteten Oberflächen gegenüber chemischen Metallisierungsbädern inert sind.

Ein weiteres Anwendungsbeispiel ist die innenseitige Verzinnung von Badarmaturen nach einer außenseitigen Verchromung dieser im erfindungsgemäßen Verfahren bzw. mit den erfindungsgemäßen Elektrolyten. Des weiteren lassen sich mit dem erfindungsgemäßen Verfahren bzw. Elektrolyten Kugelventile durch selektive Inertisierung an den Stellen die aggressiven Medien ausgesetzt sind vernickeln, während die Flächen die abrasiven Verschleiß aufweisen können verchromt werden.

In einer weiteren Anwendung können Wärmetauscherelemente aus Kupfer oder Kupferlegierungen für Gasthermen selektiv mit einer inerten Chromschicht beschichtet werden, während Hohlräume aus Korrosionsschutzgründen mit einem chemisch Nickelüberzug versehen werden. Die verchromten Außenbereiche sind beständig gegen heiße Verbrennungsgase, während der wasserführende Innenraum gegen Korrosion durch Wasser oder andere Wärmeträgermedien beständig ist.

## Patentansprüche

1. Verfahren zur selektiven oder vollständigen Beschichtung von Substraten, Werkstücken oder Anlagenteilen mit einer nicht reaktiven Beschichtung im chemischen Abscheideprozeß von Metallen umfassend einen Aktivierungsschritt und die elektrolytische Abscheidung einer haftfesten nicht reaktiven Schicht auf nicht zu metallisierenden Bereichen des Substrats.

2. Verfahren gemäß Anspruch 1, **dadurch gekennzeichnet, daß** das chemisch abgeschiedene Metall mindestens ein Metall der Gruppe bestehend aus Kupfer, Nickel, Zink, Zinn, Blei, Wismut, Palladium, Silber, Gold oder Platin ist.

3. Verfahren nach einem oder mehreren der Ansprüche 1 und 2, **dadurch gekennzeichnet, daß** zur Aktivierung bevorzugt eine Fluoride enthaltene Lösung verwendet wird.

4. Verfahren gemäß einem oder mehreren der Ansprüche 1 bis 3, **dadurch gekennzeichnet, daß** als Substrate bevorzugt Werkstücke oder Anlagenteile aus Metall und/oder Metallverbindungen, Legierungen oder Kunststoffen verwendet werden.

5. Verfahren nach einem oder mehreren der Ansprüche 1 bis 4, **dadurch gekennzeichnet, daß** zur Beschichtung der nicht stromlos zu metallisierenden Bereiche eine Schicht aus einem Chrom aufweisenden Elektrolyten abgeschieden wird.

6. Verfahren nach einem oder mehreren der Ansprüche 1 bis 5, **dadurch gekennzeichnet, daß** die nicht reaktive Schicht durch Anlegen eines Kathodenstroms an den zu beschichtenden Bereich des Substrates elektrolytisch abgeschieden wird.

7. Verfahren nach einem oder mehreren der Ansprüche 1 bis 6, **dadurch gekennzeichnet, daß** die nicht reaktive Schicht in einem geringen Stromdichtebereich abgeschieden wird.

8. Verfahren gemäß einem oder mehreren der Ansprüche 1 bis 7, **dadurch gekennzeichnet, daß** die nicht reaktive Schicht bei niedrigen Temperaturen abgeschieden wird.

9. Verfahren nach einem oder mehreren der Ansprüche 1 bis 8, **gekennzeichnet durch** die anschließende stromlose Metallisierung der nicht mittels einer nicht reaktiven Schicht inertisierten Bereiche des Substrats.

10. Verfahren nach einem oder mehreren der Ansprüche 1 bis 9, **dadurch gekennzeichnet, daß** die nicht reaktive Schicht gegebenenfalls im Anschluß an die stromlose Metallisierung entfernt wird.

11. Verfahren nach einem oder mehreren der Ansprüche 1 bis 10, **dadurch gekennzeichnet, daß** die eventuelle Entfernung der nicht reaktiven Schicht im Anschluß an die stromlose Metallisierung mittels einer Säure erfolgt.

12. Verfahren nach einem oder mehreren der Ansprüche 1 bis 10, **dadurch gekennzeichnet, daß** die eventuelle Entfernung der nicht reaktiven Schicht im Anschluß an die stromlose Metallisierung mittels einer alkalischen Lösung unter anodischer Polarisation erfolgt.
